# EUROPÄISCHE PATENTSCHRIFT

(11) **EP 1 160 341 B1**
(45) Veröffentlichungstag und Bekanntmachung des Hinweises auf die Patenterteilung: **12.10.2005**
(21) Anmeldenummer: 01890152.0
(22) Anmeldetag: 22.05.2001
(51) Int. Cl.: C21D 9/06

(54) **Verfahren und Einrichtung zum Härten von Schienen**
Process and apparatus for hardening rails
Procédé et dispositif pour le durcissement de rails

(30) Priorität: 29.05.2000 AT 9392000
(43) Veröffentlichungstag der Anmeldung: 05.12.2001
(73) Patentinhaber: voestalpine Schienen GmbH, 8700 Leoben (AT)
(72) Erfinder: Köck, Norbert, A-8792 St. Peter-Freienstein (AT); Pointner, Peter, A-8700 Leoben (AT)
(74) Vertreter: Wildhack, Helmut

(56) Entgegenhaltungen:
- EP-A- 0 693 562
- US-A- 368 132
- US-A- 4 913 747
- US-A- 5 054 746
- US-A- 5 440 889

## Beschreibung

Die Erfindung bezieht sich auf ein Verfahren zum Härten von Schienen oder zumindest des Schienenkopfes derselben durch verstärkte Kühlung mit einem Umwandeln des Gefüges von der austenitiscdhen in eine gewünschte, bei Raumtemperatur stabile Mikrostruktur.

Weiter umfaßt die Erfindung eine Einrichtung zum Härten von Schienen oder zumindest des Schienenkopfes derselben durch verstärkte Kühlung mit einem Umwandeln des Gefüges von austenitischen in eine gewünschte, bei Raumtemperatur stabile Mikrostruktur, bestehend im wesentlichen aus einem Schienenstützmittel und einer Kühlvorrichtung.

Für den schienengebundenen Verkehr mit den steigenden Achslasten und einem dergleichen Verkehrsaufkommen sollten Schienen einerseits einen hohen Verschleißwiderstand im Bereich der Fahrbahnfläche und andererseits, der Biegebeanspruchung im Gleis wegen, eine hohe Bruchsicherheit aufweisen.

Es ist bekannt, durch thermisches Vergüten des Werkstoffes bzw. mittels Umwandelns des Gefüges von der austenitischen in eine bei Raumtemperatur stabile Mikrostruktur bei zumindest zeitweiser verstärkter Kühlung, die Schiene und/oder den Schienenkopf zu härten (EP- 358362 A1, AT 402941 B, EP 186372 B, WO 94/02652).

Eine Kühlung kann durch Beaufschlagung von zumindest Teilen der Schienenoberfläche mit Kühlmedium, einer sogenannten Spritz- oder Sprühkühlung, oder durch zumindest teilweises Eintauchen der Schiene in ein Kühlungsbad erfolgen, wobei eine vorteilhafte Nutzung der Walzhitze zum Stand der Technik zu zählen ist. US 368 132 bezieht sich auf ein Verfahren zur Herstellung von Eisenbahnschienen mit höhererfestigkeit und Zähigkeit durch Kühlung nach dem Walzen. Die Schiene wird während der Kühlung durch Greifbacken festgehalten.

Je nach verwendetem Kühlverfahren sind Durchlaufeinrichtungen (AT 323224 B, EP 186373 B1), Kühlbett-Transportanlagen (DE 4237991 A1) und Tauchvorrichtungen (DE 4003363 C1, AT 402941 B) zur verstärkten Kühlung der Schiene oder von Schienenteilen bekannt.

Bei einer Verwendung von Legierungen mit einer entsprechenden chemischen Zusammensetzung lassen sich bei Anwendung von Härteverfahren in den jeweiligen Einrichtungen durchaus Schienen mit einer erhöhten Härte und Abriebfestigkeit im Bereich der Fahrbahnfläche des Schienenkopfes und ausreichender Bruchsicherheit herstellen.

Als großer Nachteil der bekannten Härteverfahren und der Kühleinrichtungen für Schienen ist eine mögliche Inhomogenität der Gefügeverteilung über den Querschnitt in Abhängigkeit von der Schienenlänge zu sehen. Mit anderen Worten ist der Flächenanteil des jeweiligen Vergütungsgefüges und/oder die Position der Gefügeanteile im Schienenquerschnitt über die Schienenlänge ungleich, so wirkt sich dies in zunehmendem Maße äußerst ungünstig auf die Schienengüte aus. Trotz genauer Einhaltung der Verfahrensparameter und präziser Regelung der Kühleinrichtungen können unerwartet Unterschiede in der Schienengüte auftreten, wobei bei einer äußerst aufwendigen Qualitätskontrolle auch einzelne Schienen, die den Qualitätsanforderungen nicht mehr entsprechen, anfallen.

Hier will die Erfindung Abhilfe schaffen und setzt sich zum Ziel, ein Verfahren der eingangs genannten Art anzugeben, mit welchem eine über die Länge konstante Gefügeverteilung im Schienenquerschnitt erreicht wird und eine hohe Schienengüte sichergestellt werden kann.

Die weitere Aufgabe der Erfindung besteht in der Schaffung einer Einrichtung, mittels welcher die örtliche Kühlintensität der Oberflächenbereiche des Querschnittes über die Schienenlänge gleichgehalten wird.

Das Ziel wird bei einem erfindungsgemäßen Verfahren gemäß Anspruch 1 erreicht, daß die Schiene im austenitischen Gefügezustand gerichtet, horizontal positioniert und achsfluchtend gegen Biegung gesichert eingespannt wird, worauf unter Aufrechterhaltung der Einspannung bzw. Verbiegungssicherung der Schiene und/oder zumindest ein Teil des Schienenquerschnittes von einer Temperatur, welche oberhalb des Ac3- Punktes der Legierung liegt, in an sich bekannter Weise zumindest zeitweise verstärkt abgekühlt und das Gefüge umwandeln gelassen werden.

Die mit der Erfindung erzielten Vorteile sind im wesentlichen darin zu sehen, daß im austenitischen Gefügezustand ein Richten erfolgt und der Schiene sodann im achsfluchtend eingespannten Zustand oberflächlich verstärkt Wärme entzogen wird. Während einer intensivierten Kühlung von gegebenenfalls Teilen des Schienenquerschnittes bleibt die Schiene achsgerade eingespannt, was der Konstanz der spezifischen Kühlintensität in Achsrichtung förderlich ist. Umfangreiche Untersuchungen haben gezeigt, daß, wenn auch nur geringe Krümmung der Schiene während der intensivierten Abkühlung von zumindest Teilen derselben entstehen, sich die örtliche Akühlkurve im Oberflächenbereich ändern kann, wodurch die Gefügeausbildung bei der Umwandlung aus dem austenitischen Zustand der Legierung in hohem Maße beeinflußt wird. Erfindungsgemäß sichert eine achsfluchtende horizontale Einspannung bei einem thermischen Vergüten der Schiene ein gleichbleibendes Eigenschaftsprofil des Werkstoffes über den Querschnitt und über die Schienenlänge.

Eine besonders wirtschaftliche Durchführung des Verfahrens ist erreichbar, wenn ein Richten, ein Positionieren und ein achsfluchtendes Einspannen der Schiene unmittelbar nach dem letzten Verformungsstich unter Nutzung der Walzhitze erfolgen.

Anlagentechnisch, aber auch für eine gewünschte Gefügeverteilung über den Querschnitt, kann es günstig sein, wenn die Schiene stehend, wobei der Schienenkopf senkrecht nach oben gerichtet ist, eingespannt wird. Dabei ist von Vorteil, wenn der Schiene durch Spritzkühlung Wärme entzogen wird, wobei in Längsrichtung gesehen in den Oberflächenbereichen des Querschnittes symmetrisch zur Höhenachse der Schiene gleich hohe Kühlintensitäten verwendet werden.

Um die Herstellsicherheit von Schienen mit gewünschten Eigenschaftsprofil zu erhöhen und besondere Abriebfestigkeit der Fahrfläche zu erreichen, kann es vorteilhaft sein, wenn die Schiene hängend, wobei der Schienenkopf senkrecht nach unten gerichtet ist, eingespannt wird. Eine derartige Positionierung hat sich auch deshalb als günstig erwiesen, weil dadurch der Schiene oder nur dem Schienenkopf durch Tauchen in eine Kühlflüssigkeit Wärme entzogen wird.

Für eine geregelte Abkühlung auf eine gewünschte Temperatur mit hoher Kühlintensität des Kühlmediums und ein Unterbrechen der verstärkten Kühlung kann es umwandlungskinetisch von Vorteil sein, wenn die Kühlung der Schiene zeitlich und/oder örtlich, einen Oberflächenbereich des Querschnittes betreffend, intermittierend durchgeführt wird. Dabei kann es auch wichtig sein, wenn die Schiene nach der verstärkten Abkühlung ausgespannt, bei erhöhter Temperatur gehalten und/oder an ruhender Luft auf Raumtemperatur abkühlen gelassen wird.

Eine Verwendung des Verfahrens, bei welchem ein Abkühlen oder Härten bzw. ein thermisches Vergüten der Schiene in voller Länge erfolgt, har sich im Hinblick auf besondere Gleichmäßigkeit und hohe Güte sowie einer Einstellung optimaler Gebrauchseigenschaften derselben als besonders günstig erwiesen.

Die weitere Aufgabe der Erfindung wird bei einer gattungsgemäßen Einrichtung gemäß Anspruch 10 gelöst, daß das Schienenstützmitel als Tragkonstruktion mit einer der Schiene entsprechenden Längserstreckung und mit hohem Widerstandsmoment gegen Biegung sowie mit Positionierelementen und/oder lösbaren Spannmitteln für eine Festlegung der Schiene gebildet ist.

Der Vorteil einer verbiegungs-und verwindungssteifen Tragkonstruktion ist eine achsgerade Einspannung der Schiene, auch wenn auf Grund der unterschiedlichen Masseverteilung und/oder unterschiedlichen Kühlintensität über den Querschnitt bei einer intensivierten Abkühlung Biegekräfte gebildet werden. Ebenso erheblich sind die Vorteile einer achsgeraden Einspannung im Bezug auf die Kühlmittelbeaufschlagung oder Kühlflüssigkeitsbenetzung der Oberfläche, weil damit eine genaue Ausrichtung auf gewünschte Bereiche der Schiene mit hoher Gleichmäßigkeit über die Schienenlänge ermöglicht ist. Somit können für vorgesehene Querschnittszonen gewünschte Abkühlungsgeschwindigkeiten und damit gewünschte Gefügeausbildungen mit hoher Genauigkeit erreicht werden.

Anlagentechnisch, aber auch im Hinblick auf die Verwendung kann es günstig sein, wenn die Tragkonstruktion als Schweißkonstruktion, an welcher mindestens drei Positionierelemente, vorzugsweise über die Längserstreckung in Abständen von 0,5 m jeweils ein Positionierelement, horizontal ausrichtbar angeordnet sind.

Eine einfache und sichere Einrichtung ist gegeben, wenn lösbare Spannmittel als Niederhaltungen für die an den Positionierelementen anliegenden Schienen gebildet sind.

Es ist auch vorteilhaft möglich, daß die lösbaren Spannmittel mit Ausrichtflächen zur Positionierung der Schiene in horizontaler Längsachsrichtung gebildet sind.

Um eine über die Länge der Schiene möglichst gleichmäßige Gefügestruktur zu erreichen bzw. um keine wesentliche Beeinflussung der örtlichen Kühlintensität zu bewirken, kann es von Vorteil sein, wenn die Positionierelemente und die Spannmittel eine verringerte Anlagefläche an die Schiene, zum Beispiel eine Keilform, aufweisen. Dadurch können die sogenannten "soft spots" bzw. eine Weichfleckigkeit der Schiene vermieden werden.

Bei sorgfältiger Düsenanordnung und/oder der Verwendung von im wesentlichen schwebstofffreiem Wasser kann es günstig sein, wenn die Kühlvorrichtung für die Schiene als Sprühstrecke mit Luft und/oder Wasser mit über die Längserstreckung gleicher Kühlintensität gebildet ist.

Wenn hingegen die Kühleinrichtung als Tauchbecken mit einer Kühlflüssigkeit gebildet ist, kann auf einfache Weise durch Zusatz von synthetischen Mitteln die Kühlintensität, die auf die eingetauchten Schienenzonen wirksam sind, eingestellt werden.

Wenn weiter die Einstellung derart gebildet ist, daß die Schienentragkonstruktion und die Kühleinrichtung in Richtung der Schienenvertikalen im Querschnitt relativ zueinander bewegbar sind, können Kühlzyklen und/oder eine Kühlung von Schienenteilen besonders effizient durchgeführt werden.

Eine besonders einfache Einrichtung kann gebildet oder durch Nachrüstung erstellt sein, wenn die Tragkonstruktion mit einem horizontal ausgerichtete Positionierelemente aufweisenden Tauchbecken verbunden ist und daß die Schiene durch Spannmittel, zum Beispiel Niederhaltungen, an die Positionierlemene anstellbar ist. Dabei können in besonders einfacher Weise die Spannmittel als Niederhaltegewichte ausgebildet und zumindest in den distalen Bereichen der Schiene angeordnet sein.

Für eine quasi isotherme Wärmebehandlung ist von Vorteil, wenn die Einrichtung zur diskontinuierlichen Härtung von Schienen oder Querschnittsteilen derselben einsetzbar ist.

Im folgenden wird die Erfindung anhand von jeweils einen Ausführungsweg darstellenden Zeichnungen näher erläutert.
Es zeigen
Fig. 1 eine Einrichtung zum Tauchvergüten von hängenden Schienen mit senkrechter Anstellung des Spannmittels
Fig. 2 eine Einrichtung zum Sprühvergüten von stehenden Schienen
Fig. 3 eine Einrichtung mit drehender Anstellung des Spannmittels
Fig. 4 eine Einrichtung mit Niederhaltegewicht als Spannmittel

In Fig. 1 ist schematisch eine Einrichtung zum achsfluchtenden Einspannen einer Schiene 1 in einer hängenden Position gezeigt. Eine Tragkonstruktion 2, welche aus zwei Kastenprofilen 22,21 verwindungssteif gebildet ist, trägt bewegbare zangenartige Positionierelemente 3, 3', welche im wesentlichen horizontale Anlageflächen 31, 31' für eine Schiene 1 besitzen. Nach einem Einbringen der Schiene 1 und Schließen der Positionierelemente 3,3' kann jeweils ein Spannelement 41, beispielsweise durch einen hydraulisch betätigbaren Kolben eine achsfluchtende Einspannung der Schiene sicherstellen, welche Schiene weiters durch beispielsweise ein Absenken der Tragkonstruktion 2 in eine Kühleinrichtung 5, zum Beispiel in ein Tauchbecken 51 m it einer Kühlflüssigkeit 52 verbracht wird. Nach zumindest teilweiser Abkühlung zumindest eines Teiles der Schiene 1 kann diese durch Anheben in Richtung H der Tragkonstruktion 2 aus einem Kühlmedium ausgebracht und bei Lösen des Spannmittels 4' und der Positionierelemente 3 abgelegt werden.

Fig. 2 zeigt eine Schiene 1, welche stehend in einer Tragkonstruktion 2 gegen Biegung gesichert eingespannt ist. Die gegebene Tragkonstruktion 2 besteht beispielsweise aus einem unteren und einem oberen Rahmenkasten 21,22, welche Kasten miteinander verwindungssteif verbunden sind. Zu einer achsfluchtenden Einspannung erfolgt ein Aufbringen der Schiene 1 auf Positionierteile 23 und ein Schließen von Positionierelementen 3,3', welche schräge Anlageflächen 31, 31' besitzen, durch Einschwenken beispielsweise durch hydraulische Mittel 6.

In Fig. 3 ist eine erfindungsgemäße Einrichtung offenbart, welche seitlich angeordnete Rahmenelemente 21, 22 der Tragkonstruktion 2 aufweist. Zur Einspannung einer Schiene 1, welche von Positionierelementen 3,3' mit Auflageflächen 31,31' getragen wird, werden Spannmittel 4,4' um Drehpunkte 42,42' geschwenkt und deren Anlageflächen 41, 41' auf den Schienenfuß angestellt und derart die Schiene 1 festgelegt. Durch eine Relativbewegung H kann ein Eintauchen der Schiene in ein Kühlmedium 52 erfolgen.

In Fig. 4 ist wiederum schematisch eine horizontale Ausrichtung einer Schiene 1 dargestellt. Eine Schiene 1 wird mit dem Schienenkopf 11 nach unten gerichtet in ein Tauchbecken 51 einer Kühlvorrichtung 5 mit einer Kühlflüssigkeit 52 eingebracht und durch darin angeordnete Positionierlemente 3 abgestützt. Zur Einspannung in einer achsgeraden horizontalen Position erfolgt ein Auflegen von Niederhaltegewichten 40, welche durch Haltemittel 42 bewegbar sind, auf die Schiene 1, wobei die Positionierelemente 3,3' zur Bildung eines geringen Spaltes an den Anlageflächen 31,31' von beispielsweise 0,5 mm abgesenkt werden können. Zum Austrag der Schiene 1 aus der Kühlvorrichtung 5 erfolgt beispielsweise ein Abheben der Niederhaltegewichte 40 und ein Hochfahren der Positionierelemente 3,3'. Es kann jedoch auch ein Absenken der Kühlvorrichtung 5 erfolgen.

## Patentansprüche

1. Verfahren zum Härten des Kopfes von Schienen durch verstärkte Kühlung mit einem Umwandeln des austenitischen Gefüges, wobei die Schiene mit einer Länge von größer 50 m im austenitischen Gefügezustand gerichtet, horizontal positioniert und achsfluchtend an zumindest drei Positionen entlang der Schiene im Bereich einer Basis und einer dazu in Richtung zum Schienenkopf gegenüberliegenden Fläche des Schienenfußes gegen Biegung gesichert eingespannt wird, worauf unter Aufrechterhaltung der Einspannung bzw. Verbiegungssicherung der Schienenkopf von einer Temperatur, welche oberhalb des Ac₃- Punktes der Legierung liegt, zumindest zeitweise verstärkt abgekühlt und das austenitische Gefüge in eine gewünschte bei Raumtemperatur stabile Mikrostruktur umwandeln gelassen und über die Länge der Schiene eine konstante Gefügeverteilung im Schienenquerschnitt geschaffen werden, wobei die Positionierelemente Auflageflächen für die zum Schienenkopf gerichteten Flächen und die lösbaren Spannmittel Anlageflächen für die gegenüberliegende Fläche des Schienenfußes besitzen.

2. Verfahren nach Anspruch 1, **dadurch gekennzeichnet, dass** ein Richten, ein Positionieren und ein achsfluchtendes Einspannen der Schiene unmittelbar nach dem letzten Verformungsstich unter Nutzung der Walzhitze erfolgen.

3. Verfahren nach Anspruch 1 oder 2, **dadurch gekennzeichnet, dass** die Schiene stehend, wobei der Schienenkopf senkrecht nach oben gerichtet ist, eingespannt wird.

4. Verfahren nach Anspruch 1 oder 2, **dadurch gekennzeichnet, dass** die Schiene hängend, wobei der Schienenkopf senkrecht nach unten gerichtet ist, eingespannt wird.

5. Verfahren nach einem der Ansprüche 1 bis 4, **dadurch gekennzeichnet, dass** der Schiene durch Spritzkühlung Wärme entzogen wird, wobei in Längsrichtung gesehen, in den Oberflächenbereichen des Querschnittes symmetrisch zur Höhenachse der Schiene gleich hohe Kühlintensitäten verwendet werden.

6. Verfahren nach einem der Ansprüche 1 bis 4, **dadurch gekennzeichnet, dass** der Schiene durch Tauchen in eine Kühlflüssigkeit Wärme entzogen wird.

7. Verfahren nach einem der Ansprüche 1 bis 6, **dadurch gekennzeichnet, dass** die Kühlung der Schiene zeitlich und/oder örtlich, einen Oberflächenbereich des Querschnittes betreffend, intermittierend durchgeführt wird.

8. Verfahren nach einem der Ansprüche 1 bis 7, **dadurch gekennzeichnet, dass** die Schiene nach der verstärkten Abkühlung ausgespannt wird und gegebenenfalls nach einem Halten bei erhöhter Temperatur an ruhender Luft auf Raumtemperatur abkühlen gelassen wird.

9. Verwendung des Verfahrens gemäß der Ansprüche 1 bis 8 für ein verstärktes Abkühlen oder Härten von Schienen mit einer Länge von größer 90 m.

10. Einrichtung zum Härten von Schienen und/oder des Schienenkopfes derselben durch verstärkte Kühlung mit einem Umwandeln des Gefüges von der austenitischen in eine gewünschte bei Raumtemperatur stabile Mikrostruktur, bestehend im Wesentlichen aus einem Schienenstützmittel und einer Kühlvorrichtung, wobei das Schienenstützmittel als Tragkonstruktion (2) mit einer der Schiene (1) entsprechenden Längserstreckung von größer 50 m mit Kastenprofilen (21,22) und mit hohem Widerstandsmoment gegen Biegung sowie an zumindest drei Positionen entlang der Schiene mit Positionierelementen (3) und lösbaren Spannmitteln (4) für eine Festlegung der Schiene (1) gebildet ist wobei die Positionierelemente (3,3') Auflageflächen (31,31') für die zum Schienenkopf gerichteten Flächen und die lösbaren Spannmittel (4,4') Anlageflächen (41,41') für die gegenüberliegende Fläche des Schienenfußes besitzen.

11. Einrichtung nach Anspruch 10, **dadurch gekennzeichnet, dass** die Tragkonstruktion (2) als Schweißkonstruktion, an welcher über die Längserstreckung in Abständen von 0,5 m jeweils ein Positionierelement (3) horizontal ausrichtbar angeordnet sind, gebildet ist.

12. Einrichtung nach Anspruch 10 oder 11, **dadurch gekennzeichnet, dass** lösbare Spannmittel (4) als Niederhaltungen (40) für die an den Positionierelementen (3) anliegenden Schiene (1) gebildet sind.

13. Einrichtung nach Anspruch 10, **dadurch gekennzeichnet, dass** die lösbaren Spannmittel (4) mit Ausrichtflächen (41,41') zur Positionierung der Schiene (1) in horizontaler Längsachsrichtung gebildet sind.

14. Einrichtung nach einem der Ansprüche 10 bis 13, **dadurch gekennzeichnet, dass** die Positionierungselemente (3) und die Spannmittel (4) eine verringerte Anlagefläche an die Schiene (1), zum Beispiel eine Keilform, aufweisen.

15. Einrichtung nach einem der Ansprüche 10 bis 14, **dadurch gekennzeichnet, dass** die Kühlvorrichtung (5) für die Schiene (1) als Sprühstrecke (50) mit Luft und/oder Wasser (52,52',52") mit über die Längserstreckung gleicher Kühlintensität gebildet ist.

16. Einrichtung nach einem der Ansprüche 10 bis 14, **dadurch gekennzeichnet, dass** die Kühleinrichtung (5) als Tauchbecken (51) mit einer Kühlflüssigkeit (52) gebildet ist.

17. Einrichtung nach einem der Ansprüche 10 bis 16, **dadurch gekennzeichnet, dass** die Schienentragkonstruktion (2) und die Kühleinrichtung (5) in Richtung der Schienenvertikalen im Querschnitt relativ zueinander bewegbar sind.

18. Einrichtung nach einem der Ansprüche 10 bis 17, **dadurch gekennzeichnet, dass** die Tragkonstruktion (2) mit einem horizontal ausgerichtete Positionierelemente (3) aufweisenden Tauchbecken (51) verbunden ist und dass die Schiene (1) durch Spannmittel (4), zum Beispiel Niederhaltungen (40), an die Positionierelemente (3) anstellbar ist.

19. Einrichtung nach Anspruch 18, **dadurch gekennzeichnet, dass** die Spannmittel (4) als Niederhaltegewichte (40) ausgebildet und zumindest in den distalen Bereichen der Schiene (1) angeordnet sind.

20. Einrichtung nach einem der Ansprüche 10 bis 19, **dadurch gekennzeichnet, dass** diese für ein Härten von Schienen mit einer Länge von mehr als 90 m, die entsprechende Länge aufweist.

## Claims

1. Method for hardening rail heads by intensified cooling with a transformation of the austenitic structure, in which the rail of length greater than 50 m is aligned in the austenitic structure state, positioned horizontally and, axially aligned, is securely clamped against bending in at least three positions along the rail in the region of a base and a surface of the rail foot lying opposite thereto in the direction of the rail head, following which the rail head is at least temporarily intensively cooled from a temperature lying above the Ac₃ point of the alloy while maintaining the clamping and securing the rail head against bending, and the austenitic structure is allowed to transform into a desired microstructure that is stable at room temperature and over the length of the rail a constant structure distribution is created in the rail cross-section, in which the positioning elements comprise bearing surfaces for the surfaces aligned towards the head of the rail, and the releasable clamping means comprise bearing surfaces for the oppositely-lying surface of the foot of the rail.

2. Method according to claim 1, **characterised in that** a straightening, a positioning and an axially aligned clamping of the rail take place immediately after the last deformation pass, utilising the rolling heat.

3. Method according to claim 1 or 2, **characterised in that** the rail is clamped standing, the head of the rail being aligned perpendicularly upwards.

4. Method according to claim 1 or 2, **characterised in that** the rail is clamped suspended, the head of the rail being aligned perpendicularly downwards.

5. Method according to one of claims 1 to 4, **characterised in that** the rail is cooled by spray cooling, wherein viewed in the longitudinal direction, uniformly high cooling intensities are used in the surface regions of the cross-section symmetrically with respect to the height axis of the rail.

6. Method according to one of claims 1 to 4, **characterised in that** the rail is cooled by immersion in a cooling liquid.

7. Method according to one of claims 1 to 6, **characterised in that** the cooling of the rail is carried out intermittently over time and/or location, as regards a surface region of the cross-section.

8. Method according to one of claims 1 to 7, **characterised in that** the rail is unclamped after the intensified cooling and, optionally after holding at elevated temperature, is allowed to cool in still air to room temperature.

9. Use of the method according to claims 1 to 8 for an intensified cooling or hardening of rails of length greater than 90 m.

10. Device for the hardening of rails and/or of the rail head of the latter by intensified cooling with a transformation of the structure from the austenitic structure to a desired microstructure that is stable at room temperature, said device consisting substantially of a rail supporting means and a cooling device, in which the rail supporting means is formed as a carrying structure (2) with a length of greater than 50 mm corresponding to the rail (1), with box-shaped profile sections (21, 22) and with a high moment of resistance against bending, as well as, in at least three positions along the rail, with positioning elements (3) and releasable clamping means (4) for a securement of the rail (1), in which the positioning elements (3, 3') comprise bearing surfaces (31, 31') for the surfaces aligned towards the head of the rail and the releasable clamping means (4, 4') comprise bearing surfaces (41, 41') for the oppositely-lying surface of the foot of the rail.

11. Device according to claim 10, **characterised in that** the carrying structure (2) is formed as a welded structure, on which positioning elements (3) that can be horizontally aligned are arranged at intervals of 0.5 m over the whole length.

12. Device according to claim 10 or 11, **characterised in that** releasable clamping means (4) are formed as holding-down means (40) for the rail (1) lying on the positioning elements (3).

13. Device according to claim 10, **characterised in that** the releasable clamping means (4) are formed with alignment surfaces (41, 41') for the positioning of the rail (1) in the horizontal longitudinal axial direction.

14. Device according to one of claims 10 to 13, **characterised in that** the positioning elements (3) and the clamping means (4) have a reduced bearing surface on the rail (1), for example a wedge-shaped surface.

15. Device according to one of claims 10 to 14, **characterised in that** the cooling device (5) for the rail (1) is formed as a spray section (50) with air and/or water (52, 52', 52") with a uniform cooling intensity over the whole length.

16. Device according to one of claims 10 to 14, **characterised in that** the cooling device (5) is formed as an immersion tank (51) containing a cooling liquid (52).

17. Device according to one of claims 10 to 16, **characterised in that** the rail carrying structure (2) and the cooling device (5) can be moved relative to one another in the direction of the rail verticals in cross-section.

18. Device according to one of claims 10 to 17, **characterised in that** the carrying structure (2) is connected to an immersion tank (51) comprising horizontally aligned positioning elements (3) and that the rail (1) can be adjusted on the positioning elements (3) by clamping means (4), for example holding-down devices (40).

19. Device according to claim 18, **characterised in that** the clamping means (4) are designed as holding-down weights (40) and are arranged at least in the end regions of the rail (1).

20. Device according to one of claims 10 to 19, **characterised in that** it is of a suitable length for hardening rails that are more than 90 m long.

## Revendications

1. Procédé de durcissement du champignon d'un rail par refroidissement forcé avec transformation de la structure austénitique, dans lequel le rail long de plus de 50 m est dressé à l'état austénitique, positionné horizontalement et monté à alignement axial d'une manière empêchant tout cintrage en au moins trois points sur la longueur du rail, au niveau d'une base et d'une surface du patin opposée à la dite base et orientée vers le champignon, à la suite de quoi, tout en maintenant le serrage ou blocage anti-déformation, le champignon de rail est soumis, au moins par intermittence, à un refroidissement forcé depuis une température supérieure au point Ac₃ de l'alliage, et dans lequel la structure austénitique est transformée en une microstructure souhaitée stable à température ambiante et l'on obtient une distribution cristalline sur la section transversale du rail qui est constante sur toute la longueur du rail, les éléments de positionnement présentant des surfaces d'appui pour les faces en regard du champignon et les moyens de serrage amovibles présentant des surfaces de contact pour la surface opposée du patin de rail.

2. Procédé selon la revendication 1, **caractérisé en ce que** les opérations de dressage, positionnement et montage à alignement axial du rail se déroulent directement après la dernière passe de déformation et utilisent la chaleur de laminage.

3. Procédé selon la revendication 1 ou la revendication 2, **caractérisé en ce que** le rail est monté en position debout, le champignon de rail étant orienté verticalement vers le haut.

4. Procédé selon la revendication 1 ou la revendication 2, **caractérisé en ce que** le rail est monté en suspension, le champignon de rail étant orienté verticalement vers le bas.

5. Procédé selon l'une quelconque des revendications 1 à 4, **caractérisé en ce que** le rail est refroidi par projection, étant précisé que, vu dans la direction longitudinale, des intensités de refroidissement égales sont utilisées pour les régions superficielles de la section transversale qui sont symétriques par rapport à l'axe de hauteur du rail.

6. Procédé selon l'une quelconque des revendications 1 à 4, **caractérisé en ce que** le rail est refroidi par immersion dans un liquide de refroidissement.

7. Procédé selon l'une quelconque des revendications 1 à 6, **caractérisé en ce que** le refroidissement du rail est effectué de manière temporellement et/ou géographiquement discontinue, pour ce qui concerne une région superficielle de la section transversale.

8. Procédé selon l'une quelconque des revendications 1 à 7, **caractérisé en ce que** le rail est démonté après le refroidissement forcé et, éventuellement après maintien à température élevée, laissé à refroidir à température ambiante en présence d'air au repos.

9. Mise en oeuvre du procédé selon les revendications 1 à 8 pour le refroidissement forcé ou le durcissement de rails d'une longueur supérieure à 90 m.

10. Dispositif de durcissement de rails et/ou du champignon de rails par refroidissement forcé avec transformation du réseau cristallin depuis une microstructure austénitique vers une microstructure souhaitée stable à température ambiante, comprenant pour l'essentiel, un moyen support de rail et un dispositif de refroidissement, ledit moyen support de rail étant conçu sous la forme d'un élément porteur (2) de dimension longitudinale supérieure à 50 m et correspondant à celle du rail (1), avec des profilés en caisson (21, 22), avec un couple résistant élevé contre le cintrage, avec des éléments de positionnement (3) en au moins trois points le long du rail et avec des moyens de serrage amovibles (4) pour l'immobilisation du rail (1), les éléments de positionnement (3, 3') présentant des surfaces d'appui (31, 31') pour les surfaces orientées vers le champignon de rail et les moyens de serrage amovibles (4, 4') présentant des surfaces de contact (41, 41') pour la surface opposée du patin de rail.

11. Dispositif selon la revendication 10, **caractérisé en ce que** l'élément porteur (2) est conçu sous la forme d'une construction soudée, sur laquelle un élément de positionnement (3) est agencé orientable horizontalement tous les 0,5 m dans le sens de la longueur.

12. Dispositif selon la revendication 10 ou la revendication 11, **caractérisé en ce que** des moyens de serrage amovibles (4) sont conçus sous la forme d'éléments de maintien vers le bas (40) pour le rail (1) en appui sur les éléments de positionnement (3).

13. Dispositif selon la revendication 10, **caractérisé en ce que** les moyens de serrage amovibles (4) sont formés avec des surfaces d'orientation (41, 41') pour le positionnement du rail (1) dans la direction horizontale de l'axe longitudinal.

14. Dispositif selon l'une quelconque des revendications 10 à 13, **caractérisé en ce que** les éléments de positionnement (3) et les moyens de serrage (4) présentent une surface de contact réduite avec le rail (1), par exemple de forme conique.

15. Dispositif selon l'une quelconque des revendications 10 à 14, **caractérisé en ce que** le dispositif de refroidissement (5) du rail (1) est conçu sous la forme d'une ligne (50) de projection d'air et/ou d'eau (52, 52', 52") avec une intensité de refroidissement identique sur toute la longueur.

16. Dispositif selon l'une quelconque des revendications 10 à 14, **caractérisé en ce que** le dispositif de refroidissement (5) est conçu sous la forme d'une cuve d'immersion (51) contenant un liquide de refroidissement (52).

17. Dispositif selon l'une quelconque des revendications 10 à 16, **caractérisé en ce que** l'élément porteur de rail (2) et le dispositif de refroidissement (5) sont mobiles l'un par rapport à l'autre dans la direction verticale du rail vu en coupe transversale.

18. Dispositif selon l'une quelconque des revendications 10 à 17, **caractérisé en ce que** l'élément porteur (2) est relié à une cuve d'immersion (51) présentant des éléments de positionnement (3) orientés horizontalement et **en ce que** le rail (1) peut être mis en place contre les éléments de positionnement (3) à l'aide de moyens de serrage (4), par exemple des éléments de maintien vers le bas (40).

19. Dispositif selon la revendication 18, **caractérisé en ce que** les moyens de serrage (4) sont conçus sous la forme de poids de maintien (40) et sont agencés au moins dans les régions distales du rail (1).

20. Dispositif selon l'une quelconque des revendications 10 à 19, **caractérisé en ce que** pour le durcissement de rails de plus de 90 m de long, ledit dispositif présente une longueur correspondante.
